# EUROPÄISCHE PATENTSCHRIFT

(11) **EP 0 036 689 B1**
(45) Veröffentlichungstag und Bekanntmachung des Hinweises auf die Patenterteilung: **04.07.1984**
(21) Anmeldenummer: 81200285.5
(22) Anmeldetag: 13.03.1981
(51) Int. Cl.: C23F 7/10, C23F 7/12, C23F 7/14

(54) **Verfahren zum Aufbringen von Phosphatüberzügen**
Method of applying phosphate coatings
Procédé pour l'application de revêtements phosphatés

(30) Priorität: 21.03.1980 GB 8009621
(43) Veröffentlichungstag der Anmeldung: 30.09.1981
(73) Patentinhaber: METALLGESELLSCHAFT AG, 60015 Frankfurt (DE); Société Continentale Parker, 92111 Clichy (FR)
(72) Erfinder: Brooks, Michael Ernest, Hillingdon Middlesex UB10 9DP (GB); Beck, Richard Andrew, Hemel Hempstead Hertfordshire (GB)
(74) Vertreter: Fischer, Ernst, Dr.

## Beschreibung

Die Erfindung betrifft ein Verfahren zum Aufbringen von Phosphatüberzügen auf Eisen, Zink und/oder Aluminium mittels einer Zink, Mangan, Phosphat und Beschleuniger enthaltenden Phosphatierungslösung.

Aus der GB-PS 983 924 ist ein Verfahren zum Aufbringen von Phosphatüberzügen auf Eisen- oder Zinkoberflächen durch Spritzbehandlung mit einer Lösung einer Temperatur von 38 °C oder weniger bekannt, die Zink- und Manganphosphat sowie einen oxidierenden Beschleuniger enthält. Der Mangangehalt der Lösung liegt dabei zwischen 5 und 50 Gew.-% des Zinkgehaltes.

Weiterhin geht aus der DE-OS 28 18 426 hervor, daß der Eintrag von Borfluorid Vorzüge mit sich bringt und insbesondere zur Bildung von befriedigenden phosphatschichten auf Aluminium führt bzw. die Qualität der Phosphatschichten auf Eisenoberflächen stark verbessert.

In den vergangenen Jahren ist eine große Zahl von oxidierenden Beschleunigern für Zink und Phosphat enthaltende Phosphatierungslösungen vorgeschlagen worden. Hierzu zählen Chlorate, Nitrate, organische Nitroverbindungen, wie Natriummetanitrobenzolsulfonat und -dinitrobenzolsulfonat, Wasserstoffperoxid, Nitrite, Bromate und Jodate.

Die GB-PS 15 42 222 beschreibt die Verwendung von Chlorat und Nitrobenzolsulfonat als Beschleuniger bei einem mit zink und Phosphat arbeitenden Phosphatierungsverfahren.

Trotz der zahlreichen Erwähnung unterschiedlicher oxidierender Beschleuniger sind die bevorzugten Beschleuniger bei den Verfahren gemäß GB-PS 983 924 bzw. gemäß DE-OS 28 18 426 Nitrat, gegebenenfalls mit Nitrit. Auch Chlorat ist als eventueller Zusatz bezeichnet.

Bei Mischungen, die sowohl Mangan als auch Chlorat enthalten, war zu befürchten, daß sie eine unbefriedigende Lagerstabilität aufweisen würden, die deren Herstellung am Ort und zur Zeit des Verbrauches erforderlich macht. Dies würde Mischungen mit Chlorat weit weniger attraktiv machen als solche, die frei von Chlorat sind.

Aufgabe der Erfindung ist es, ein Phosphatierverfahren bereitzustellen, das zu einwandfreien, mit dem Untergrund fest verwachsenen Phosphatschichten auf Eisen, Zink und/oder Aluminium führt und das - insbesondere auch bei niedrigen Temperaturen - mit hoher Schichtbildungsgeschwindigkeit abläuft.

Die Aufgabe wird gelöst, indem das Verfahren der eingangs genannten Art entsprechend der Erfindung derart ausgestaltet wird, daß man die Metalloberflächen mit einer Phosphatierungslösung in Berührung bringt, deren Mangangehalt 5 bis 33 Gew.-% des Zinkgehaltes beträgt und die als Beschleuniger Chlorat und Nitrobenzolsulfonat enthält.

Eine bevorzugte Ausgestaltung innerhalb des erfindungsgemäßen Verfahrens besteht darin, eine Phosphatierungslösung einzusetzen, die

enthält.

Besonders vorteilhaft ist der Einsatz einer Phosphatierungslösung mit einem Gehalt von

Der Mangangehalt sollte insbesondere 5 bis 20 Gew.-%, vorzugsweise 9 bis 13 Gew.-%, des Zinkgehaltes ausmachen.

Weitere vorteilhafte Ausgestaltungen bestehen darin, die Metalloberflächen mit einer Phosphatierungslösung in Berührung zu bringen, die zusätzlich bis 0,5 Gew.-%, vorzugsweise 0,01 bis 0,03 Gew.-% Ni-lonen, und/oder zusätzlich aliphatische a-Hydroxysäuren bzw. deren wasserlösliche Salze, wie Weinsäure oder Tartrat, in Mengen bis 0,8 Gew.-%, vorzugsweise 0,02 bis 0,2 Gew.-% (berechnet als Tartrat), und/oder zusätzlich einfaches, insbesondere aber komplexes Fluorid in Mengen bis 0,4 Gew.-%, vorzugsweise 0,05 bis 0,1 Gew.-% (berechnet als F) enthält.

Für den Fall eines Fluoridzusatzes ist die Verwendung von Borfluorid - zweckmäßig als freie Säure eingebracht - besonders bevorzugt.

Neben dem zur Erzielung einer hohen Schichtbildungsgeschwindigkeit erforderlichen Beschleunigerpaar Chlorat und Nitrobenzolsulfonat können auch noch weitere Beschleuniger, insbesondere Nitrat, Verwendung finden. Falls Nitrat eingesetzt wird, sollte dessen Menge unter 2,25 Gew.-% sein. Der bevorzugte Bereich liegt zwischen 0,4 und 1,0 Gew.-%. Nitrit sollte infolge der unvermeidlichen Bildung nitroser Gase möglichst nicht zugesetzt werden. Ansonsten können weitere, im Zusammenhang mit den Verfahren gemäß GB-PS 983 924 und DE-OS 28 18 426 beschriebene Zusätze vorgenommen werden.

Damit das erfindungsgemäße Verfahren insbesondere bei den bevorzugt anzuwendenden Temperaturen von 25 bis 50°C bzw. besonders vorteilhaft von 25 bis 35°C in hinreichend kurzer Zeit zur erwünschten Phosphatschichtausbildung führt, sollte der pH-Wert der Phosphatierungslösung 3,4 bis 4,4 betragen.

Weiterhin betragen vorzugsweise die Gesamtsäure 20 und die freie Säure 0,8 bis 1,0 Punkte.

Die beim erfindungsgemäßen Verfahren zur Anwendung kommende Phosphatierungslösung kann durch Auflösen der Komponenten in Wasser hergestellt werden. Vorzugsweise wird sie durch Verdünnen von Konzentraten, die die wirksamen Komponenten im gleichen Verhältnis wie in der arbeitenden Phosphatierungslösung enthalten, gewonnen.

Der Kontakt zwischen Metalloberfläche und Phosphatierungslösung erfolgt üblicherweise durch Spritzen und beträgt dabei etwa 50 bis 120, vorzugsweise 80 Sekunden. Zuvor sollten die Metalloberflächen in konventioneller Weise gereinigt und gespült werden. Nach der Phosphatierungsschichtausbildung kann z. B. mit einer verdünnten wäßrigen Lösung von Chromverbindungen gespült und dann getrocknet werden.

Die Erfindung wird anhand des Beispiels beispielsweise und näher erläutert.

### Beispiel

Es wurde eine Phosphatierungslösung hergestellt, die

enthielt.

Stahlbleche, die zuvor mit einer alkalischen Reinigungslösung einer Gesamtalkalinität von 26 Punkten bei 35 °C während 90 Sekunden durch Spritzbehandlung gereinigt und dann mit Wasser gespült worden waren, wurden mit der vorgenannten Phosphatierungslösung 80 Sekunden bei 30 °C im Spritzen behandelt. Anschließend wurde mit Wasser und mit destilliertem Wasser gespült und durch Preßluft getrocknet.

Die erzeugten Phosphatschichten waren'glatt, vollständig deckend und festhaftend.

Die Bleche wurden dann mit einem Lack (ED 3002 der Firma International Paints) kathodisch elektrotauchlackiert und bei 182 °C während 20 Minuten im Ofen getrocknet. Die Trockenfilmdicke des Lackes war 18 ₁1m.

Danach wurden die Bleche mit einem Kreuzschnitt versehen und dem Salzsprühtest gemäß ASTM B 117-64 während einer Zeitdauer von 500 Stunden unterworfen. Nach Abschluß des Testes wurde zur Ermittlung der Menge gelösten Lackes Klebeband über die Kreuzschnittstellen geklebt und wieder abgezogen. Es wurde keine Lackentfernung beobachtet.

Das Beispiel veranschaulicht, daß das erfindungsgemäße Verfahren innerhalb kurzer Behandlungsdauer und bei tiefen Behandlungstemperaturen gute Phosphatschichten entstehen läßt.

## Patentansprüche

1. Verfahren zum Aufbringen von Phosphatüberzügen auf Eisen, Zink und/oder Aluminium mittels einer Zink, Mangan, Phosphat und Beschleuniger enthaltenden Phosphatierungslösung, dadurch gekennzeichnet, daß man die Metalloberflächen mit einer Phosphatierungslösung in Berührung bringt, deren Mangangehalt 5 bis 33 Gew.-% des Zinkgehaltes beträgt und die als Beschleuniger Chlorat und Nitrobenzolsulfonat enthält.

2. Verfahren nach Anspruch 1, dadurch gekennzeichnet, daß man die Metalloberflächen mit einer Phosphatierungslösung in Berührung bringt, die
enthält.

3. Verfahren nach Anspruch 1, dadurch gekennzeichnet, daß man die Metalloberflächen mit einer Phosphatierungslösung in Berührung bringt, die
enthält.

4. Verfahren nach Anspruch 1, 2 oder 3, dadurch gekennzeichnet, daß man die Metalloberflächen mit einer Phosphatierungslösung in Berührung bringt, die zusätzlich bis 0,5 Gew.-% Ni-lonen enthält.

5. Verfahren nach Anspruch 4, dadurch gekennzeichnet, daß man die Metalloberflächen mit einer Phosphatierungslösung in Berührung bringt, die 0,01 bis 0,03 Gew.-% Ni-lonen enthält.

6. Verfahren nach einem oder mehreren der Ansprüche 1 bis 5, dadurch gekennzeichnet, daß man die Metalloberflächen mit einer Phosphatierungslösung in Berührung bringt, die zusätzlich aliphatische a-Hydroxysäuren bzw. deren wasserlösliche Salze in Mengen bis 0,8 Gew.-% (berechnet als Tartrat) enthält.

7. Verfahren nach Anspruch 6, dadurch gekennzeichnet, daß man die Metalloberflächen mit einer Phosphatierungslösung in Berührung bringt, die Weinsäure oder Tartrat enthält.

8. Verfahren nach einem oder mehreren der Ansprüche 1 bis 7, dadurch gekennzeichnet, daß man die Metalloberflächen mit einer Phosphatierungslösung in Berührung bringt, die zusätzlich Fluorid enthält.

9. Verfahren nach Anspruch 8, dadurch gekennzeichnet, daß man die Metalloberflächen mit einer Phosphatierungslösung in Berührung bringt, die komplexes Fluorid in Mengen bis 0,4 Gew.-% (berechnet als F) enthält.

10. Verfahren nach Anspruch 9, dadurch gekennzeichnet, daß man die Metalloberflächen mit einer Phosphatierungslösung in Berührung bringt, die komplexes Fluorid in Mengen von 0,05 bis 0,1 Gew.-% (berechnet als F) enthält.

11. Verfahren nach einem oder mehreren der Ansprüche 1 bis 10, dadurch gekennzeichnet, daß man die Metalloberflächen mit einer Phosphatierungslösung in Berührung bringt, deren pH-Wert 3,4 bis 4,4 beträgt.

12. Verfahren nach einem oder mehreren der Ansprüche 1 bis 11, dadurch gekennzeichnet, daß man die Metalloberflächen mit einer Phosphatierungslösung in Berührung bringt, deren Temperatur 25 bis 50 °C beträgt.

13. Verfahren nach Anspruch 12, dadurch gekennzeichnet, daß man die Metalloberflächen mit einer Phosphatierungslösung in Berührung bringt, deren Temperatur 25 bis 35 °C beträgt.

## Claims

1. Process for forming phosphate coatings on iron, zinc and/or aluminum by means of a zinc, manganese, phosphate and accelerator containing phosphating solution, characterized in that the metal surfaces are brought in contact with a phosphating solution containing manganese in an amount of 5 to 33 weight % of the zinc content and as accelerators chlorate and nitrobenzene sulphonate.

2. Process according to claim 1, characterized in that the metal surfaces are brought in contact with a phosphating solution containing

3. Process according to claim 1, characterized in that the metal surfaces are brought in contact with a phosphating solution containing

4. Process according to claim 1, 2 or 3, characterized in that the metal surfaces are brought in contact with a phosphating solution containing additionally up to 0.5 weight % Ni-ions.

5. Process according to claim 4, characterized in that the metal surfaces are brought in contact with a phosphating solution containing 0.01 to 0.03 weight % Ni-ions.

6. Process according to one or more of the claims 1 to 5, characterized in that the metal surfaces are brought in contact with a phosphating solution containing additionally aliphatic «-hydroxyacids or a water soluble salt thereof in an amount up to 0.8 weight % (calculated as tartrate).

7. Process according to claim 6, characterized in that the metal surfaces are brought in contact with a phosphating solution containing tartaric acid or tartrate.

8. Process according to one or more of the claims 1 to 7, characterized in that the metal surfaces are brought in contact with a phosphating solution containing additionally fluoride.

9. Process according to claim 8, characterized in that the metal surfaces are brought in contact with a phosphating solution containing complex fluoride in an amount up to 0.4 weight % (calculated as F).

10. Process according to claim 9, characterized in that the metal surfaces are brought in contact with a phosphating solution containing complex fluoride in an amount from 0.05 to 0.1 weight % (calculated as F).

11. Process according to one or more of the claims 1 to 10, characterized in that the metal surfaces are brought in contact with a phosphating solution having a pH-value of 3.4 to 4.4.

12. Process according to one or more of the claims 1 to 11, characterized in that the metal surfaces are brought in contact with a phosphating solution having a temperature of 25 to 50 °C.

13. Process according to claim 12, characterized in that the metal surfaces are brought in contact with a phosphating solution having a temperature of 25 to 35 °C.

## Revendications

1. Procédé pour l'application de revêtements phosphatés sur du fer, du zinc et/ou de l'aluminium au moyen d'une solution de phosphatation contenant du zinc, du manganèse, du phosphate et des accélérateurs, caractérisé en ce qu'on met les surfaces de métal en contact avec une solution de phosphatation dont la teneur en manganèse s'élève à 5 à 33 % en poids de la teneur en zinc et qui contient comme accélérateurs du chlorate et du nitrobenzènesulfonate.

2. Procédé suivant la revendication 1, caractérisé en ce qu'on met la surface de métal en contact avec une solution de phosphatation qui contient

3. Procédé suivant la revendication 1, caractérisé en ce qu'on met la surface de métal en contact avec une solution de phosphatation qui contient

4. Procédé suivant l'une quelconque des revendications 1, 2 ou 3, caractérisé en ce qu'on met les surfaces de métal.en contact avec une solution de phosphatation qui contient en outre jusqu'à 0,5 _{%} en poids d'ions Ni.

5. Procédé suivant la revendication 4, caractérisé en ce qu'on met la surface de métal en contact avec une solution de phosphatation qui contient 0,01 à 0,03 % en poids d'ions Ni.

6. Procédé suivant l'une quelconque des revendications 1 à 5, caractérisé en ce qu'on met les surfaces de métal en contact avec une solution de phosphatation qui contient en outre des a-hydroxyacides aliphatiques ou leurs sels solubles dans l'eau en des quantités allant jusqu'à 0,8 % en poids (calculés en tartrate).

7. Procédé suivant la revendication 6, caractérisé en ce qu'on met les surfaces de métal en contact avec une solution de phosphatation qui contient de l'acide tartrique ou du tartrate.

8. Procédé suivant l'une quelconque des revendications 1 à 7, caractérisé en ce qu'on met les surfaces de métal en contact avec une solution de phosphatation qui contient en outre un fluorure.

9. Procédé suivant la revendication 8, caractérisé en ce qu'on met les surfaces de métal en contact avec une solution de phosphatation qui contient un fluorure complexe en des quantités allant jusqu'à 0,4% en poids (calculés en F).

10. Procédé suivant la revendication 9, caractérisé en ce qu'on met les surfaces de métal en contact avec une solution de phosphatation qui contient un fluorure complexe en des quantités de 0,05 à 0,1 % en poids (calculés en F).

11. Procédé suivant l'une ou plusieurs des revendications 1 à 10, caractérisé en ce qu'on met les surfaces de métal en contact avec une solution de phosphatation dont le pH est de 3,4 à 4,4.

12. Procédé suivant une ou plusieurs des revendications 1 à 11, caractérisé en ce qu'on met les surfaces de métal en contact avec une solution de phosphatation dont la température est de 25 à 50 °C.

13. Procédé suivant la revendication 12, caractérisé en ce qu'on met les surfaces de métal en contact avec une solution de phosphatation dont la température est de 25 à 35 °C.
